# EUROPÄISCHE PATENTSCHRIFT

(11) **EP 0 286 844 B1**
(45) Veröffentlichungstag und Bekanntmachung des Hinweises auf die Patenterteilung: **06.11.1991**
(21) Anmeldenummer: 88103979.6
(22) Anmeldetag: 14.03.1988
(51) Int. Cl.: C22B 1/24, C22B 1/245

(54) **Verfahren und Anlage zur Herstellung von bindemittellosen Heissbriketts**
Process and apparatus for preparing binder-free firing briquets
Procédé et installation de préparation de briquettes chaudes sans liant

(30) Priorität: 02.04.1987 DE 3711130
(43) Veröffentlichungstag der Anmeldung: 19.10.1988
(73) Patentinhaber: Thyssen Stahl Aktiengesellschaft, 47166 Duisburg (DE)
(72) Erfinder: Kaas, Werner, verstorben (DE); Maas, Heinz, Ing. (grad), D-4220 Dinslaken (DE); Auth, Rudolf, Dr., D-4270 Dorsten (DE); Seidelmann, Lothar, D-4100 Duisburg (DE)
(74) Vertreter: Cohausz & Florack Patentanwälte

(56) Entgegenhaltungen:
- EP-A- 0 012 363
- EP-A- 0 097 292
- EP-A- 0 217 139
- DE-A- 3 440 037
- DE-B- 1 009 397
- DE-C- 3 529 084
- GB-A- 1 096 315
- GB-A- 1 181 874
- LU-A- 70 523
- US-A- 3 174 846
- US-A- 3 941 582
- US-A- 4 123 209

## Beschreibung

Die Erfindung betrifft ein Verfahren und eine Anlage zur Herstellung von zur Verhüttung bestimmten bindemittellosen Heißbriketts aus feinteiligen, im wesentlichen keine brennbaren Anteile enthaltenden, nicht-pyrophoren Reststoffen, die bei der Erzeugung und Verarbeitung von Eisen und Stahl anfallen.

Bei diesen Reststoffen handelt es sich um feinteilige Stäube, Schlämme, Granulate und sonstige Stoffe, die Eisenoxide oder sonstige Metalloxide enthalten, wie Hochofenfilterstaub, Sauerstoffkonverterfilterstaub, Filterstaub aus der Hallenentstaubung von Stahlwerken, Elektroofenfilterstaub, Stahlwerksfilterschlämme usw. In der Stahlindustrie wird versucht, die anfallenden Reststoffe wieder in das Erzeugungsverfahren einzuschleusen, um die in den Reststoffen enthaltenen wertvollen Bestandteile zurückzugewinnen; in vielen Fällen ist dies jedoch wegen der Beschaffenheit der Reststoffe, insbesondere wegen der Feinteiligkeit, mit großen Schwierigkeiten verbunden oder überhaupt nicht möglich. Es verbleibt dann vielfach nur die Möglichkeit, die Reststoffe zu deponieren, wodurch Umweltschutzprobleme entstehen.

Es ist bekannt, übliche Filterstäube unter Zusatz von Bindemitteln zu brikettieren, um auf diese Weise die Wiederverwendung zu ermöglichen, wobei als Bindemittel Stoffe, wie z.B. Bitumen und andere Teerprodukte, Melasse und Sulfitablauge, zum Einsatz kommen. Der Nachteil dieser Bindemittel besteht darin, daß sie durch ihre Abwesenheit die Konzentration der wertvollen Bestandteile im brikettierten Produkt erniedrigen und oft für den nachfolgenden Verarbeitungsprozeß unzulässige Verunreinigungen, wie z.B. Schwefel, einbringen oder Probleme für den Umweltschutz bieten. Da sie in großen Mengen benötigt werden, sind die Kosten, die sich aus dem Preis für das Bindemittel selbst, den Transport- und Lagerkosten sowie eine Reihe anderer Kosten zusammensetzen, beträchtlich, so daß die Wirtschaftlichkeit in Frage gestellt ist.

Aus den deutschen Patentschriften 32 23 203 und 35 29 084 sind Verfahren zum Herstellen bindemittelloser Heißbriketts aus Reststoffen bekannt. Nach diesen Verfahren können jedoch nur solche Reststoffe ohne Bindemittel heißbrikettiert werden, die entweder vollständig oder zumindest zum größten Teil aus pyrophorem Material (metallisches Eisen) bestehen; durch Oxidation eines Teils des metallischen Eisens wird die Temperatur des feinteiligen Reststoffes auf 450 bis 650 °C erhöht. In der DE-PS 35 29 084 ist ferner beschrieben worden, bis 15 % der pyrophoren feinteiligen Feststoffe durch Brennstoff zu ersetzen.

Für die eingangs beschriebenen Reststoffe, die im wesentlichen keine brennbaren Stoffe enthalten, war die Fachwelt bisher der Auffassung, wie beispielsweise die DE-AS 15 33 827 zeigt, die Heißbrikettiertemperatur durch von außen zugeführte Wärme einzustellen. Eine Heißbrikettiertemperatur im Bereich von 600 bis 900 °C bedingt jedoch, daß die zugehörige Anlage zur Aufheizung der Reststoffe für noch höhere Temperaturen ausgelegt werden muß, wodurch die Anlage teuer und aufwendig wird.

Aus US-A-4 123 209 ist schließlich das Heißbrikittieren einer Mischung aus Eisenoxid-Restoffen und Kohle bekannt, die in einem Fließbett unter Zufuhr zusätzlichen Brennstoffs und von Luft als Fluidisierungsgas auf die Brikettiertemperatur beginnenden Schmelzens erhitzt wird. Die Mischung wird vor dem Eintritt ins Fließbett mit Hilfe der fertigen, heißen Briketts vorerhitz, wofür zusätzliche Wärmetausch-, Misch- und Trenneinrichtungen notwendig sind.

Der Erfindung liegt die Aufgabe zugrunde, die beschriebenen Nachteile zu vermeiden und ein Verfahren und eine zugehörige Anlage vorzuschlagen, mit denen auch Reststoffe, die im wesentlichen keine brennbaren Anteile enthalten, zu bindemittellosen Heißbriketts verarbeitet werden können.

Gelöst wird der verfahrensmäßige Teil dieser Aufgabe mit den Merkmalen des Patentanspruchs 1 oder 3.

Beim erfindungsgemäßen Verfahren nach dem Hauptanspruch wird den feinteiligen Reststoffen ein feinteiliger Brennstoff zugemischt. Diesem kalten Gemisch wird dann von außen fühlbare Wärme bis zum Zünden des Brennstoffes zugeführt. Wegen des relativ niedrigen Temperaturniveaus ist diese Wärmezuführung wirtschaftlich durchführbar. Die schwierig einzustellenden hohen Heißbrikettiertemperaturen von 600 bis 900 °C werden dagegen durch die entstehende Wärme beim Verbrennen des zugemischten Brennstoffes erreicht; da die Verbrennungswärme ohne große Verluste direkt auf den feinteiligen Reststoff übertragen werden kann, ist dieser Verfahrensschritt wirtschaftlich durchführbar.

Die Erhitzung wird entweder in einem Fließbett/Wirbelbett oder in einem Drehrohr durchgeführt.

Vorteilhafte Merkmale des Verfahrens sind in den Ansprüchen 2 und 4 bis 12 erwähnt.

Die vorteilhafterweise verwendeten Brennstoffe, wie Braunkohlenhochtemperaturkoks, Braunkohlenkoks, Steilkohlenkoks und Braun- oder Steinkohlengrus sollten eine niedrige Zündtemperatur (250 bis 450 °C) haben, um die Menge der von außen zugeführten fühlbaren Wärme bis zum Zünden des Brennstoffes möglichst gering zu halten.

Der Anteil an Brennstoff in der Mischung aus Reststoff und Brennstoff, der nach Anspruch 9 2 bis 10 Masse-% und nach Anspruch 10 bevorzugt 4 bis 6 Masse-% beträgt, sollte so bemessen sein, daß vor der einsetzenden Heißbrikettierung der erhitzten Reststoffe der Brennstoff weitgehend verbraucht ist. Ein Überschußkohlenstoffgehalt ist nur dann zulässig, wenn die Art des verwendeten Brenstoffes die Heißbrikettierung nicht nachteilig beeinflußt.

Die zugesetzte Brennstoffmenge richtet sich ferner nach dem Heizwert des Brennstoffes und ist von den Eigenschaften des jeweiligen Reststoffes, wie z.B. Wassergehalt und spezifischer Wärmekapazität, abhängig.

Bei der Verarbeitung von Filterstäuben aus Sauerstoffaublaskonvertern sollte beachtet werden, daß der verfahrensmäßig bedingte Freikalkgehalt der Stäube 8% nicht überschreitet. Bei höheren Kalkgehalten ist mit einer Zerfallsneigung der Briketts durch Luftfeuchtigkeitsaufnahme und anschließender Hydratisierung zu rechnen. Nur durch deutliche Erhöhung der Brikettiertempertur oder Erhöhung des Walzenpreßdruckes könnten die Nachteile erhöhter Freikalkgehalte ausgeglichen werden. Hierdurch wird allerdings auch die Wirtschaftlichkeit des Verfahrens nachteilig beeinflußt.

Nach einer bevorzugten Ausführungsform gemäß Anspruch 12 wird dem Gemisch aus feinteiligem Reststoff und Brennstoff auch nach dem Einsetzen der Verbrennung des Brennstoffes zusätzlich von außen fühlbare Wärme zugeführt, um die Brikettiertemperatur von 600 bis 900 °C beschleunigt zu erreichen.

Vorteilhafte Anlagen zur Durchführung des Verfahrens ergeben sich aus den Ansprüchen 13 und 14.

Als Vorteil der Erfindung wird angesehen, daß die mit der Verarbeitung von Reststoffen, die im wesentlichen keine brennbaren Anteile enthalten, verbundenen Probleme gelöst werden und diese Reststoffe auf energiesparende Weise auf Heißbrikettiertemperatur gebracht werden können. Weiter ist vorteilhaft, daß relativ preiswerte Brennstoffe eingesetzt werden können und daß die Anlage zur Aufheizung der feinteiligen Reststoffe thermisch weniger belastet wird und dadurch kostengünstiger ausgelegt werden kann.

Ein Ausführungsbeispiel des erfindungsgemäßen Verfahrens und der erfindungsgemäßen Anlage wird im folgenden anhand der Zeichnung näher beschrieben. Es zeigt
- Figur 1: die erfindungsgemäße bindemittellose Heißbrikettierung von Reststoffen unter Zuhilfenahme eines Fließbettes und
- Figur 2: die erfindungsgemäße Heißbrikettierung von Reststoffen unter Zuhilfenahme eines Drehrohres.

Wie Figur 1 zeigt, sind die zu brikettierenden Reststoffe in Silos 2 gespeichert. Über eine Austragsvorrichtung 3 wird der feinteilige Reststoff zu einem Mischer 4 gefördert. Aus einem Silo 1 wird feinteiliger Brennstoff über eine Dosiervorrichtung 5 zugegeben und im Mischer 4 mit dem feinteiligen Reststoff vermischt.

In dem Fließbett 6 wird der Mischung aus Brennstoff und feinteiligem Reststoff durch einen heißen oxidierenden Gasstrom 7, der gleichzeitig als Fluidisierungsgasstrom dient, von außen fühlbare Wärme zugeführt. Der heiße oxidierende Gasstrom 7 wird in einer Brennkammer 8 aus Brenngas 9 und Luft 10 erzeugt.

Nach Erreichen der Zündtemperatur des Brennstoffes reagiert dieser mit dem oxidierenden Gasstrom; durch die entstehende Verbrennungswärme wird der feinteilige Reststoff bei seiner Wanderung über das Fließbett aufgeheizt und besitzt am Ende des Fließbettes Heißbrikettiertemperatur. Anschließend wird der aufgeheizte Reststoff 12 unmittelbar einer Brikettierpresse 13 zugeführt und zu Heißbriketts gepreßt. Auf einem nachgeschalteten Kühlband 14 werden die Heißbriketts durch Umgebungsluft 15 mit Hilfe eines Ventilators 16 auf Lagertemperatur abgekühlt. Die über dem Fließbett entstehende Abluft wird über ein Gebläse 11 einer nicht dargestellten Entstaubung zugeführt.

Gemäß Figur 2 ist anstelle des Fließbettes 6 ein Drehrohr 6a angeordnet, in welches der heiße oxidierende Gasstrom 7 eingeleitet wird.

Die in der folgenden Tabelle zusammengestellten Werte dienen der weiteren Erläuterung der Erfindung:

Der Filterstaub des Beispiels 1 stammt aus der Filteranlage eines Edelstahlwerkes mit Elektroofen und AOD-Konverter, der Grobschlamm des Beispieles 2 wurde in der Filteranlage eines Oxygenstahlwerkes mit Naßentstaubung abgeschieden und der Stahlwerksstaub des Beispieles 3 stammt aus der Raumentstaubung eines Oxygenstahlwerks.

## Patentansprüche

1. Verfahren zur Herstellung von zur Verhüttung bestimmten bindemittellosen Heißbriketts aus feinteiligen, im wesentlichen keine brennbaren Anteile enthaltenden, nicht-pyrophoren Reststoffen, die bei der Erzeugung und Verarbeitung von Eisen und Stahl anfallen, wobei
a) den Reststoffen in einem gesonderten Mischer Brennstoff in feinteiliger Form zugemischt wird,
b) das im Mischer gebildete Gemisch aus Reststoff und Brennstoff in ein Fließbett/Wirbelbett überführt und dem Gemisch von außen soviel fühlbare Wärme durch einen heißen oxidierenden Gasstrom, der gleichzeitig als Fluidisierungsgasstrom dient, zugeführt wird, bis der Brennstoff zündet und der Brennstoff nach Erreichen des Zündpunktes mit Hilfe des oxidierenden heißen Gasstromes verbrannt wird, wobei soviel Brennstoff zugesetzt wird, daß die Temperatur des Reststoffes den Bereich von 600 bis 900 °C erreicht, und
c) die erhitzten Reststoffe unmittelbar nach Verlassen des Fließbettes/Wirbelbettes bei einer Temperatur im genannten Bereich heißbrikettiert werden und die erzeugten Heißbriketts anschließend auf einem Kühlband gekühlt werden, jedoch ohne Nutzung der fühlbaren Wärme der Heißbriketts in Wärmetauschern.

2. Verfahren nach Anspruch 1, dadurch gekennzeichnet, daß die Verweilzeit des Gemisches aus Reststoff und Brennstoff im Fließbett/Wirbelbett 5 bis 30 Minuten beträgt.

3. Verfahren zur Herstellung von zur Verhüttung bestimmten bindemittellosen Heißbriketts aus feinteiligen, im wesentlichen keine brennbaren Anteile enthaltenden, nicht pyrophoren Reststoffen, die bei der Erzeugung und Verarbeitung von Eisen und Stahl anfallen, wobei
a) den Reststoffen in einem gesonderten Mischer Brennstoff in feinteiliger Form zugemischt wird,
b) das Gemisch aus Reststoff und Brennstoff in ein Drehrohr überführt und dem Gemisch von außen soviel fühlbare Wärme durch einen in das Drehrohr eingeblasenen heißen oxidierenden Gasstrom zugeführt wird, bis der Brennstoff zündet und der Brennstoff nach Erreichen des Zündpunktes mit Hilfe des oxidierenden heißen Gasstromes verbrannt wird, wobei soviel Brennstoff zugesetzt wird, daß die Temperatur des Reststoffes den Bereich von 600 bis 900 °C erreicht, und
c) die erhitzten Reststoffe unmittelbar nach Verlassen des Drehrohres bei einer Temperatur im genannten Bereich heißbrikettiert werden und die erzeugten Heißbriketts anschließend auf einem Kühlband gekühlt werden, jedoch ohne Nutzung der fühlbaren Wärme der Heißbriketts in Wärmetauschern.

4. Verfahren nach Anspruch 3, dadurch gekennzeichnet, daß die Verweilzeit des Gemisches aus Reststoff und Brennstoff im Drehrohr 5 bis 30 Minuten beträgt.

5. Verfahren nach Anspruch 1 oder 3, dadurch gekennzeichnet, daß als Brennstoffe, die mit den Reststoffen in einem gesonderten Mischer gemischt werden, Braunkohle und/oder Steinkohle in Form von Koks und Grus verwendet werden.

6. Verfahren nach Anspruch 5, dadurch gekennzeichnet, daß die Korngröße der eingesetzten Brennstoffe bis 5 mm beträgt.

7. Verfahren nach Anspruch 5, dadurch gekennzeichnet, daß die Korngröße der eingesetzten Brennstoffe 0,5 bis 1,5 mm beträgt.

8. Verfahren nach Anspruch 1 oder 3, dadurch gekennzeichnet, daß der Anteil an Brennstoff in der Mischung aus Reststoff und Brennstoff 2 bis 10 Masse-% beträgt.

9. Verfahren nach Anspruch 8, dadurch gekennzeichnet, daß der Anteil des Brennstoffes 4 bis 6 Masse-% beträgt.

10. Verfahren nach Anspruch 1 oder 3, dadurch gekennzeichnet, daß die Korngröße der feinteiligen Reststoffe bis 5 mm beträgt.

11. Verfahren nach Anspruch 10, dadurch gekennzeichnet, daß die Korngröße der feinteiligen Reststoffe kleiner als 1 mm ist.

12. Verfahren nach Anspruch 1 oder 3, dadurch gekennzeichnet, daß dem Gemisch aus feinteiligem Reststoff und Brennstoff im Fließbett/Wirbelbett oder im Drehrohr auch nach dem Einsetzen der Verbrennung des Brennstoffes zusätzlich von außen fühlbare Wärme zugeführt wird, um die Brikettiertemperatur von 600 bis 900 °C beschleunigt zu erreichen.

13. Anlage zur Durchführung des Verfahrens nach Anspruch 1, welche im wesentlichen aus folgenden Teilen besteht:
- einem gesonderten Mischer (4),
- einem Fließ-/Wirbelbett (6),
- einer gesonderten Brennkammer (8) zur Erzeugung eines heißen oxidierenden Gasstromes mit Zuleitung zum Fließ-/ Wirbelbett,
- einer Brikettierpresse (13) und
- einem Kühlband, jedoch ohne Wärmetauscher zur Nutzung der fühlbaren Wärme der Heißbriketts.

14. Anlage zur Durchführung des Verfahrens nach Anspruch 3, welche im wesentlichen aus folgenden Teilen besteht:
- einem gesonderten Mischer (4),
- einem Drehrohr (6a),
- einer gesonderten Brennkammer (8) zur Erzeugung eines heißen oxidierenden Gasstromes mit Zuleitung zum Drehrohr,
- einer Brikettierpresse (13) und
- einem Kühlband, jedoch ohne Wärmetauscher zur Nutzung der fühlbaren Wärme der Heißbriketts.

## Claims

1. A process for producing binder-free hot briquettes intended for smelting and consisting of finely particulate non-pyrophoric residual substances which contain substantially no combustible components and which accumulate during the production and processing of iron and steel, wherein
a) fuel is admixed in finely divided form with the residual substances in a separate mixer,
b) the mixture of residual substances and fuel formed in the mixture is transferred to a fluidized bed, and an appropriate quantity of perceptible heat is supplied from outside the mixture via a hot oxidizing gas flow simultaneously acting as a fluidizing gas flow until the fuel ignites, and after the ignition point has been reached the fuel is burnt by means of the hot oxidizing gas flow, a quantity of fuel being added such that the temperature of the residual substance reaches the range of 600 to 900°C, and
c) immediately after leaving the fluidized bed the heated residual substances are hot-briquetted at a temperature in the aforementioned range, and the hot briquettes produced are then cooled on a cooling belt, but without using the perceptible heat of the hot briquettes in heat exchangers.

2. A process according to claim 1, characterized in that the dwell time of the mixture of residual substance and fuel in the fluidized bed is 5 to 30 minutes.

3. A process for producing binder-free hot briquettes intended for smelting and consisting of finely particulate non-pyrophoric residual substances which contain substantially no combustible components and which accumulate during the production and processing of iron and steel, wherein
a) fuel is admixed in finely divided form with the residual substances in a separate mixer,
b) the mixture of residual substance and fuel is transferred to a rotary tube, and an appropriate quantity of perceptible heat is supplied from outside to the mixture via a hot oxidizing gas blown into the rotary tube until the fuel ignites, and after the ignition point has been reached the fuel is burnt by means of the oxidizing gas flow, a quantity of fuel being added such that the temperature of the residual substance reaches the range of 600 to 900°C, and
c) immediately after leaving the rotary tube the heated residual substances are hot-briquetted at a temperature in the aforementioned range, and the hot briquettes produced are then cooled on a cooling belt, but without using the perceptible heat of the hot briquettes in heat exchangers.

4. A process according to claim 3, characterized in that the dwell time of the mixture of residual substance and fuel in the rotary tube is 5 to 30 minutes.

5. A process according to claims 1 or 3, characterized in that lignite and/or pit coal in the form of coke and slack are used as fuels which are mixed with the residual substances in a separate mixer.

6. A process according to claim 5, characterized in that the grain size of the fuels used is up to 5 mm.

7. A process according to claim 5, characterized in that the grain size of the fuels used is 0.5 to 1.5 mm.

8. A process according to claims 1 or 3 3, characterized in that the proportion of fuel in the mixture of residual substance and fuel is 2 to 10% by weight.

9. A process according to claim 8, characterized in that the proportion of the fuel is 4 to 6% by weight.

10. A process according to claims 1 or 3, characterized in that the grain size of the finely particulate residual substances is up to 5 mm.

11. A process according to claim 10, characterized in that the grain size of the finely particulate residual substances is smaller than 1 mm.

12. A process according to claims 1 or 3, characterized in that even after the start of the combustion of the fuel, extra perceptible heat is supplied from outside to the mixture of finely particulate residual substance and fuel in the fluidized bed or the rotary tube, to reach the briquetting temperature of 600 to 900°C more quickly.

13. An installation for the performance of the process according to claim 1, substantially comprising the following parts:
- a separate mixer (4),
- a fluidized bed (6),
- a separate combustion chamber (8) to produce a hot oxidizing gas flow with a supply pipe to the fluidized bed,
- a briquetting press (13) and
- a cooling belt, but without a heat exchanger for using the perceptible heat of the hot briquette.

14. An installation for the performance of the process according to claim 3, substantially comprising the following parts:
- a separate mixer (4),
- a rotary tube (6a),
- a separate combustion chamber (8) to produce a hot oxidizing gas flow with a supply line to the rotary tube,
- a briquetting press (13) and
- a cooling belt, but without heat exchangers for using the perceptible heat of the hot briquette.

## Revendications

1. Procédé pour la fabrication de briquettes chaudes sans liant apte à la fonte en matériaux résiduaires non pyrophores à particules fines ne contenant substantiellement pas de composants combustibles qui sont produits lors de la fabrication et du traitement du fer et de l'acier, dans lequel
a) du combustible sous forme finement divisée est mélangé aux matériaux résiduaires dans un mélangeur séparé,
b) le mélange de matériau résiduaire et de combustible formé dans le mélangeur est amené à un lit fluidifié/lit fluidisé et tant de chaleur sensible est amenée de l'extérieur au mélange par un flux de gaz oxydant chaud qui sert en même temps de flux de gaz de fluidisation jusqu'à ce que le combustible s'allume et que le combustible, après avoir atteint la température d'allumage, soit brûlé à l'aide du flux de gaz oxydant chaud, tant de combustible étant ajouté que la température du matériau résiduaire atteint la plage de 600 à 900°C, et
c) les matériaux résiduaires chauffés sont agglomérés à chaud à une température dans la plage indiquée immédiatement après avoir quitté le lit fluidifié/lit fluidisé et les briquettes chaudes obtenues sont ensuite refroidies sur une bande de refroidissement, mais sans utilisation de la chaleur sensible des briquettes chaudes dans des échangeurs de chaleur.

2. Procédé selon la revendication 1,
caractérisé en ce que le temps de séjour du mélange de matériau résiduaire et de combustible dans le lit fluidifié/lit fluidisé est de 5 à 30 minutes.

3. Procédé pour la fabrication de briquettes chaudes sans liant apte à la fonte en matériaux résiduaires non pyrophores à particules fines ne contenant substantiellement pas de composants combustibles qui sont produits lors de la fabrication et du traitement du fer et de l'acier, dans lequel
a) du combustible sous forme finement divisée est mélangé aux matériaux résiduaires dans un mélangeur séparé,
b) le mélange de matériau résiduaire et de combustible formé dans le mélangeur est amené à un tube tournant et tant de chaleur sensible est amenée de l'extérieur au mélange par un flux de gaz oxydant chaud soufflé dans le tube tournant jusqu'à ce que le combustible s'allume et que le combustible, après avoir atteint la température d'allumage, soit brûlé à l'aide du flux de gaz oxydant chaud, tant de combustible étant ajouté que la température du matériau résiduaire atteint la plage de 600°C à 900°C, et
c) les matériaux résiduaires chauffés sont agglomérés à chaud à une température dans la plage indiquée immédiatement après avoir quitté le tube tournant et les briquettes chaudes obtenues sont ensuite refroidies sur une bande de refroidissement, mais sans utilisation de la chaleur sensible des briquettes chaudes dans des échangeurs de chaleur.

4. Procédé selon la revendication 3,
caractérisé en ce que le temps de séjour du mélange de matériau résiduaire et de combustible dans le tube tournant est de 5 à 30 minutes.

5. Procédé selon la revendication 1 ou 3,
caractérisé en ce qu'on utilise comme combustibles, qui sont mélangés aux matériaux résiduaires dans un mélangeur séparé, de la lignite et/ou de la houille sous forme de coke ou de menu brut.

6. Procédé selon la revendication 5,
caractérisé en ce que la grosseur de grains du combustible introduit va jusqu'à 5mm.

7. Procédé selon la revendication 5,
caractérisé en ce que la grosseur de grains du combustible introduit est de 0,5 à 1,5mm.

8. Procédé selon la revendication 1 ou 3,
caractérisé en ce que la proportion de combustible dans le mélange de matériau résiduaire et de combustible est de 2 à 10% en masse.

9. Procédé selon la revendication 8,
caractérisé en ce que la proportion de combustible est de 4 à 6% en masse.

10. Procédé selon la revendication 1 ou 3,
caractérisé en ce que la grosseur de grains des matériaux résiduaires en particules fines va jusqu'à 5mm.

11. Procédé selon la revendication 1 ou 3,
caractérisé en ce que la grosseur de grains des matériaux résiduaires en particules fines est inférieure à 1mm.

12. Procédé selon la revendication 1 ou 3,
caractérisé en ce que de la chaleur sensible est amenée additionnellement de l'extérieur au mélange de matériau résiduaire en particules fines et de combustible dans le lit fluidifié/lit fluidisé ou dans le tube tournant même après le commencement de la combustion du combustible, afin d'atteindre de manière accélérée la température d'agglomération de 600 à 900°C.

13. Installation pour la mise en oeuvre du procédé selon la revendication 1, qui consiste essentiellement des parties suivantes :
- un mélangeur (4) séparé,
- un lit fluidifié/fluidisé (6),
- une chambre de combustion (8) séparée pour la formation d'un flux de gaz oxydant chaud avec raccordement au lit fluidifié/fluidisé,
- une presse à agglomérer (13) et
- une bande de refroidissement, cependant sans échangeur de chaleur pour utiliser la chaleur sensible des briquettes chaudes.

14. Installation pour la mise en oeuvre du procédé selon la revendication 3 qui consiste essentiellement des parties suivantes :
- un mélangeur (4) sépare,
- un tube tournant (6a),
- une chambre de combustion (8) séparée pour la formation d'un flux de gaz oxydant chaud avec raccordement au tube tournant,
- une presse à agglomérer (13) et
- une bande de refroidissement, cependant sans échangeur de chaleur pour utiliser la chaleur sensible des briquettes chaudes.
